# EUROPÄISCHE PATENTSCHRIFT

(11) **EP 2 758 556 B1**
(45) Veröffentlichungstag und Bekanntmachung des Hinweises auf die Patenterteilung: **18.07.2018**
(21) Anmeldenummer: 12773203.0
(22) Anmeldetag: 20.09.2012
(51) Int. Cl.: C22C 9/04, H01R 4/28, H01R 4/36, H01R 13/03

(54) **KLEMMKÖRPER FÜR EINEN ELEKTRISCHEN LEITER**
CLAMPING BODY FOR AN ELECTRICAL CONDUCTOR
CORPS DE SERRAGE POUR CONDUCTEUR ÉLECTRIQUE

(30) Priorität: 21.09.2011 DE 102011053823
(43) Veröffentlichungstag der Anmeldung: 30.07.2014
(73) Patentinhaber: Phoenix Contact GmbH & Co. KG, 32825 Blomberg (DE)
(72) Erfinder: SCHÄFER, Michael, 31812 Bad Pyrmont (DE); AMBROSY, Uwe, 37619 Bodenwerder (DE)
(74) Vertreter: Janke, Christiane
(86) Internationale Anmeldenummer: PCT/EP2012/003921
(87) Internationale Veröffentlichungsnummer: WO 2013/041221

(56) Entgegenhaltungen:
- DE-A1- 2 217 851
- DE-A1- 10 215 985
- DE-A1- 19 813 753
- DE-A1-102005 061 732
- DE-A1-102009 038 657
- DE-U1- 8 704 710
- JP-A- S58 128 516
- JP-A- S62 130 294

## Beschreibung

Die Erfindung betrifft einen Klemmkörper für einen elektrischen Leiter mit einer Klemmkörpertasche, welche einen Aufnahmeraum zur Aufnahme des elektrischen Leiters ausbildet, wobei in einer Seitenwand der Klemmkörpertasche eine Gewindebohrung zur Aufnahme einer Schraube ausgebildet ist. Ferner betrifft die Erfindung eine elektrische Anschlussklemme mit einem derartigen Klemmkörper.

Derartige als Schraubanschluss ausgebildete Klemmkörper werden beispielsweise in elektrischen Anschlussklemmen, wie Reihenklemmen oder Lüsterklemmen, eingesetzt. Elektrische Anschlussklemmen mit Schraubanschluss zeichnen sich durch ihre hohen, über Jahre konstant auf elektrische Leiter übertragbaren Klemmkräfte aus. Mit diesem Klemmentyp können vorgegebene hohe Klemmkräfte ohne Schwankungen sogar bei auf die elektrische Anschlussklemme wirkenden Vibrationen eingehalten werden. Aufgrund dieser Eigenschaften werden elektrische Anschlussklemmen mit Schraubanschluss auch bei anspruchsvollen industriellen Anwendungen mit bewegten und schwingenden Maschinenteilen bevorzugt eingesetzt.
Zur Ausbildung einer elektrischen Anschlussklemme ist der Klemmkörper üblicherweise in einem Isolierstoffgehäuse angeordnet. Die Klemmkörpertasche des Klemmkörpers kann aus einem elektrisch leitenden Material ausgebildet sein. An einer Seitenwand der Klemmkörpertasche ist eine bis in den Aufnahmeraum des Klemmkörpers geführte Gewindebohrung ausgebildet, in welche eine Schraube eingesetzt ist. Der Schraubenkopf der Schraube ist über eine in dem Isolierstoffgehäuse vorgesehene Öffnung zugänglich, so dass die Schraube mit ihrer Spitze in den Aufnahmeraum gedreht werden kann und einen hierin eingeführten elektrischen Leiter klemmen kann. Es ist aber auch möglich, dass bei einer Betätigung der Schraube die Schraube den Klemmkörper nach oben zieht und den Leiter gegen einen Strombalken drückt, so dass kein direkter Kontakt zwischen Leiter und Schraube erfolgt.

Die Klemmkörpertasche kann aus einem gebogenen bandförmigen Blechelement hergestellt sein, welches entsprechend der Kontur der Klemmkörpertasche gebogen bzw. gefalzt ist. Ferner kann die Klemmkörpertasche aus einem Vollprofil hergestellt sein, welches durch spanabhebende Verfahren, wie beispielsweise Sägen, Bohren, Fräsen, Räumen, Gewindeschneiden, entsprechend bearbeitet wird, um die Form der Klemmkörpertasche zu erhalten. Gegenüber einer aus einem gebogenen bandförmigen Blechelement hergestellten Klemmkörpertasche weist die aus einem Vollprofil hergestellte Klemmkörpertasche eine gleichmäßigere Außenkontur auf, da keine Falt- bzw. Umbiegestellen vorgesehen werden müssen. Zudem kann eine aus einem Vollprofil hergestellte Klemmkörpertasche mit kleineren Abmessungen als eine aus einem gebogenen bandförmigen Blechelement hergestellte Klemmkörpertasche ausgebildet sein, wodurch der Platzbedarf der Klemmkörpertasche reduziert werden kann. Zudem können aus einem Vollprofil hergestellte Klemmkörpertaschen eine länger ausgebildete Gewindebohrung aufweisen, wodurch mittels der in der Gewindebohrung eingeführten Schraube ein höheres Drehmoment und damit eine höhere Axialkraft auf den mittels der Schraube geklemmten elektrischen Leiter aufgebracht werden kann. Um die Bearbeitung, insbesondere in Bezug auf die spanabhebende Bearbeitung, des Materials zur Herstellung eines Klemmkörpers zu verbessern, ist es üblich, den Werkstoff des Klemmkörpers mit Blei zu versehen. Diese Bleizusätze sind jedoch nachteilig, wenn es darum geht, die EU-Richtlinie für bleifreie Erzeugnisse (Stoffverbotsverordnung der Elektroindustrie oder die Altfahrzeugverordnung) zu erfüllen.

DE10215985 A1 beschreibt ein Hochstrom-Kontaktelement zur Befestigung an einer Leiterplatte. Das Hochstrom-Kontaktelement weist einen metallischen Kontaktkörper und einen mit dem Kontaktkörper verbindbares Schraubelement auf. Der Kontaktkörper kann aus CuZn39B63F51 ausgebildet sein.

Der Erfindung liegt daher die Aufgabe zu Grunde, einen Klemmkörper und eine elektrische Anschlussklemme zur Verfügung zu stellen, die die EU-Richtlinien und die Stoffverbotsverordnungen erfüllen und gleichzeitig eine gute Bearbeitbarkeit bei ihrer Herstellung aufweisen.

Bei einem Klemmkörper der eingangs näher bezeichneten Art wird diese Aufgabe erfindungsgemäß dadurch gelöst, dass die Klemmkörpertasche aus einer Kupfer-Zink-Legierung ausgebildet ist, welche einen Bleianteil Pb < 0,1 Gew.-%, eine Zugfestigkeit Rm ≥ 640 N/mm² und eine Bruchdehnung A10 ≥ 5 % aufweist.
Ferner wird die Aufgabe erfindungsgemäß durch eine elektrische Anschlussklemme umfassend einen Klemmkörper nach einem der Ansprüche 1 bis 6 gelöst.
Zweckmäßige Ausgestaltungen und vorteilhafte Weiterbildungen der Erfindung sind in den Unteransprüchen angegeben.
Überraschenderweise hat es sich gezeigt, dass bei der Verwendung einer Kupfer-Zink-Legierung mit einem Bleianteil Pb < 0,1 Gew.-%, einer Zugfestigkeit Rm ≥ 640 N/mm² und einer Bruchdehnung A10 ≥ 5 % für eine Klemmkörpertasche im Wesentlichen die gleichen Eigenschaften erzielt werden können, wie bei der Verwendung eines mit einem Bleizusatz versehenen Materials. Insbesondere kann eine gleich gute Zerspanbarkeit des Materials erreicht werden, ohne dass Bleizusätze notwendig sind. Dadurch, dass nunmehr eine Legierung verwendet wird, welche keine Bleizusätze aufweist, erfüllt der erfindungsgemäße Klemmkörper bzw. die Klemmkörpertasche des Klemmkörpers die EU-Richtlinie für bleifreie Erzeugnisse und die Stoffverbotsverordnung. Zudem können durch die nun nicht mehr notwendigen Bleizusätze die Herstellungskosten des Klemmkörpers reduziert werden. Dadurch, dass die Kupfer-Zink-Legierung eine Zugfestigkeit Rm ≥ 640 N/mm² aufweist, weist die Kupfer-Zink-Legierung und damit die Klemmkörpertasche keine oder zumindest nur eine sehr geringe Relaxation auf, so dass die Funktionsfähigkeit, insbesondere die Klemmfähigkeit bzw. die Klemmkraft, eines derartigen Klemmkörpers beim Klemmen eines elektrischen Leiters eine sehr hohe Betriebsdauer hat, ohne dass die Klemmwirkung nachlässt, da durch die guten mechanischen Eigenschaften, insbesondere der hohen Zugfestigkeit des Materials der Klemmkörpertasche Rm ≥ 640 N/mm², verhindert werden kann, dass das Material der Klemmkörpertasche nachgibt und sich aufgrund der aufgebrachten Spannung durch die Klemmkraft weitet. Ferner ist durch die Bruchdehnung von A10 ≥ 5 % sichergestellt, dass die Kupfer-Zink-Legierung eine gute Bearbeitbarkeit, insbesondere eine gute Verformbarkeit und eine gute Zerspanbarkeit, aufweist.

Nach einer bevorzugten Ausgestaltung der Erfindung weist die Kupfer-Zink-Legierung einen Zinkanteil Zn ≥ 40 Gew.-% auf. Durch den hohen Zinkanteil der Legierung kann die Bearbeitbarkeit in Bezug auf die Verformbarkeit und Zerspanbarkeit dieser Legierung weiter verbessert werden, ohne dass Blei der Legierung zugemischt werden muss, so dass der Herstellungsaufwand der Klemmkörpertasche ebenfalls weiter reduziert werden kann.

Besonders bevorzugt ist es vorgesehen, dass die Kupfer-Zink-Legierung CuZn42 ist. Diese spezielle Legierung CuZn42, welche eine nadelförmige Gefügestruktur aufweist, zeichnet sich durch eine sehr gute Bearbeitbarkeit durch eine leichte Zerspanbarkeit aus, ohne dass hierfür ein Bleianteil in der Legierung notwendig ist. Ferner weist diese spezielle Kupfer-Zink-Legierung eine hohe Korrosionsbeständigkeit auf und aufgrund der hohen Bruchdehnung kann eine sichere Leiterklemmung mit einer derartigen Klemmkörpertasche auch bei sehr langer Betriebsdauer gewährleistet werden.

Gemäß einer weiter vorteilhaften Ausgestaltung der Erfindung ist es vorgesehen, dass die Klemmkörpertasche mit einer Oberflächenbeschichtung versehen ist. Die Oberflächenbeschichtung kann beispielsweise durch eine galvanische Nickelbeschichtung ausgebildet sein, wodurch insbesondere beim Eindrehen einer Schraube in die in der Klemmkörpertasche ausgebildete Gewindebohrung hohe Drehmomente erreichbar sind. Vor Aufbringen der Nickelbeschichtung wird die Oberfläche der Kupfer-Zink-Legierung der Klemmkörpertasche gebeizt. Die Dicke der Nickelbeschichtung beträgt vorzugsweise zwischen 1 und 3 pm. Weiter ist es möglich, eine Unterkupferung als Oberflächenbeschichtung vorzusehen. Es ist jedoch auch möglich gar keine Oberflächenbeschichtung vorzusehen.

Die Klemmkörpertasche ist nach einer weiter vorteilhaften Ausgestaltung der Erfindung aus einem Vollprofil ausgebildet. Vollprofil bedeutet hier, dass die Klemmkörpertasche aus einem Stück, vorzugsweise einem Rechteck-Profildraht, hergestellt ist, welches entsprechend spanend durch Fräsen, Räumen und Bohren bearbeitet ist, um eine Klemmkörpertasche mit einem Aufnahmeraum zur Aufnahme eines elektrischen Leiters und einer Gewindebohrung auszubilden. Durch die gute Zerspanbarkeit der verwendeten Kupfer-Zink-Legierung ist die Herstellung einer Klemmkörpertasche gemäß der Erfindung aus einem Vollprofil besonders gut möglich.

Alternativ ist es nach einer weiter vorteilhaften Ausgestaltung der Erfindung vorgesehen, dass die Klemmkörpertasche aus einem gebogenen bandförmigen Element ausgebildet ist. Durch die hohe Bruchdehnung A10 ≥ 5 % der verwendeten Kupfer-Zink-Legierung weist die verwendete Kupfer-Zink-Legierung eine gute Umformbarkeit auf, wodurch die Herstellung einer aus einem gebogenen bandförmigen Element ausgebildete Klemmkörpertasche leicht und kostengünstig möglich ist.

Nachfolgend wird die Erfindung unter Bezugnahme auf die anliegenden Zeichnungen anhand einer bevorzugten Ausführungsform näher erläutert.

Es zeigen:
- Fig. 1: eine schematische Darstellung eines erfindungsgemäßen Klemmkörpers in einer Seitenansicht;
- Fig. 2: eine schematische Schnittdarstellung des in Fig. 1 gezeigten erfindungsgemäßen Klemmkörpers; und
- Fig. 3: eine schematische Darstellung in Form einer Draufsicht auf den in Fig. 1 gezeigten erfindungsgemäßen Klemmkörper.

Der in Fig. 1 bis 3 gezeigte Klemmkörper 10 weist eine Klemmkörpertasche 12 auf, welche aus einem Vollprofil ausgebildet ist und durch spanende Bearbeitung, insbesondere Fräsen, Räumen und Bohren, aus beispielsweise einem Rechteck-Profildraht hergestellt ist. Die Klemmkörpertasche 12 weist einen Aufnahmeraum 14, welcher in Form einer, wie in Fig. 2 zu sehenden, seitlich eingebrachten Durchgangsbohrung ausgebildet ist, auf, durch welche ein, hier nicht dargestellter, zu klemmender und anzuschließender elektrischer Leiter eingebracht werden kann. Der Aufnahmeraum 14 ist durch eine erste Seitenwand 16, eine zweite Seitenwand 18, einer bodenseitigen Seitenwand 20 und einer deckenseitigen Seitenwand 22 der Klemmkörpertasche 12 begrenzt.

Wie in Fig. 2 zu erkennen ist, ist in der deckenseitigen Seitenwand 22 eine Gewindebohrung 24 zur Aufnahme einer hier nicht dargestellten Schraube ausgebildet, mittels welcher der in den Aufnahmeraum 14 eingeführte Leiter geklemmt und angeschlossen werden kann.

In Fig. 3 ist der Klemmkörper 10 in einer Draufsicht auf die deckenseitige Seitenwand 22 gezeigt, in welcher die Gewindebohrung 24 vorgesehen ist.

Die Klemmkörpertasche 12 ist aus einer Kupfer-Zink-Legierung, vorzugsweise CuZn42 ausgebildet, mit einem Bleianteil Pb < 0,1 Gew.-%, einem Kupferanteil Cu von 58 Gew.-%, einem Zinkanteil Zn von 42 Gew.-%, einer Zugfestigkeit Rm 640 N/mm² und einer Bruchdehnung A10 5 %, welche und sich durch eine besonders gute Zerspanbarkeit, sehr gute Korrosionsbeständigkeit, keine oder nur sehr geringe Relaxationseigenschaften und geringe Herstellungskosten auszeichnet.

**Bezugszeichenliste**

| | |
|---|---|
| Klemmkörper | 10 |
| Klemmkörpertasche | 12 |
| Aufnahmeraum | 14 |
| Seitenwand | 16 |
| Seitenwand | 18 |
| Seitenwand | 20 |
| Seitenwand | 22 |
| Gewindebohrung | 24 |

## Patentansprüche

1. Klemmkörper für einen elektrischen Leiter, mit einer Klemmkörpertasche (12), welche einen Aufnahmeraum (14) zur Aufnahme des elektrischen Leiters ausbildet, wobei in einer Seitenwand (22) der Klemmkörpertasche (12) eine Gewindebohrung (24) zur Aufnahme einer Schraube ausgebildet ist,
**dadurch gekennzeichnet, dass**
die Klemmkörpertasche (12) aus einer Kupfer-Zink-Legierung ausgebildet ist, welche einen Bleianteil Pb < 0,1 Gew.-%, eine Zugfestigkeit Rm ≥ 640 N/mm² und eine Bruchdehnung A10 ≥ 5 % aufweist.

2. Klemmkörper nach Anspruch 1, **dadurch gekennzeichnet, dass** die Kupfer-Zink-Legierung einen Zinkanteil Zn ≥ 40 Gew.-% aufweist.

3. Klemmkörper nach Anspruch 1 oder 2, **dadurch gekennzeichnet, dass** die Kupfer-Zink-Legierung CuZn42 ist.

4. Klemmkörper nach einem der Ansprüche 1 bis 3, **dadurch gekennzeichnet, dass** die Klemmkörpertasche (12) eine Oberflächenbeschichtung aufweist.

5. Klemmkörper nach einem der Ansprüche 1 bis 4, **dadurch gekennzeichnet, dass** die Klemmkörpertasche (12) aus einem Vollprofil ausgebildet ist.

6. Klemmkörper nach einem der Ansprüche 1 bis 4, **dadurch gekennzeichnet, dass** die Klemmkörpertasche (12) aus einem gebogenen bandförmigen Element ausgebildet ist.

7. Elektrische Anschlussklemme, umfassend einen Klemmkörper (10) nach einem der Ansprüche 1 bis 6.

## Claims

1. Clamping body for an electrical conductor, having a clamping body pocket (12) that forms a receiving space (14) for receiving the electrical conductor, wherein a tapped bore (24) for receiving a screw is formed in a side wall (22) of the clamping body pocket (12),
**characterized in that**
the clamping body pocket (12) is made of a copper-zinc alloy having a lead fraction Pb < 0.1wt%, a tensile strength of Rm ≥ 640 N/mm² and an elongation at break of A10 ≥ 5%.

2. Clamping body according to Claim 1, **characterized in that** the copper-zinc alloy has a zinc fraction Zn ≥ 40wt%.

3. Clamping body according to Claim 1 or 2, **characterized in that** the copper-zinc alloy is CuZn42.

4. Clamping body according to one of Claims 1 to 3, **characterized in that** the clamping body pocket (12) has a surface coating.

5. Clamping body according to one of Claims 1 to 4, **characterized in that** the clamping body pocket (12) is formed from a solid profile.

6. Clamping body according to one of Claims 1 to 4, **characterized in that** the clamping body pocket (12) is formed from a bent strip-shaped element.

7. Electrical connection clamp, comprising a clamping body (10) according to one of Claims 1 to 6.

## Revendications

1. Corps de serrage pour un conducteur électrique, comportant une poche de corps de serrage (12) formant un espace de réception (14) pour loger le conducteur électrique, dans lequel un trou taraudé (24) est ménagé dans une paroi latérale (22) de la poche de corps de serrage (12) pour recevoir une vis,
**caractérisé en ce que** la poche de corps de serrage (12) est constituée d'un alliage de cuivre et de zinc qui présente une teneur en plomb Pb < 0,1% en poids, une résistance à la traction Rm ≥ 640 N/mm² et un allongement à la rupture A10 ≥ 5%.

2. Corps de serrage selon la revendication 1,
**caractérisé en ce que** l'alliage de cuivre et de zinc présente une teneur en zinc Zn ≥ 40% en poids.

3. Corps de serrage selon la revendication 1 ou 2, **caractérisé en ce que** l'alliage de cuivre et de zinc est le CuZn42.

4. Corps de serrage selon l'une des revendications 1 à 3, **caractérisé en ce que** la poche de corps de serrage (12) présente un revêtement de surface.

5. Corps de serrage selon l'une des revendications 1 à 4, **caractérisé en ce que** la poche du corps de serrage (12) est constituée d'un profilé plein.

6. Corps de serrage selon l'une des revendications 1 à 4, **caractérisé en ce que** la poche de corps de serrage (12) est constituée d'un élément en forme de bande courbée.

7. Borne électrique comprenant un corps de serrage (10) selon l'une des revendications 1 à 6.
